# EUROPÄISCHE PATENTANMELDUNG

(11) **EP 0 626 470 A1**
(43) Veröffentlichungstag der Anmeldung: **30.11.1994**
(21) Anmeldenummer: 94107746.3
(22) Anmeldetag: 19.05.1994
(51) Int. Cl.: C23G 5/00

(54) **Verfahren und Vorrichtung zur Reinigung von Aluminiumspänen**

(30) Priorität: 28.05.1993 DE 4317815
(71) Anmelder: VAW Aluminium AG, D-53117 Bonn (DE); NABU Oberflächentechnik GmbH, D-92551 Stulln (DE)
(72) Erfinder: Leerkamp, Reinhard, D-92507 Nabburg (DE); Hohensee, Gerhard, D-44534 Lünen (DE); Schulz, Hans Hartmut, D-41516 Grevenbroich (DE)
(74) Vertreter: Müller-Wolff, Thomas, Dipl.-Ing.

(57) **Zusammenfassung**

Die Erfindung betrifft ein Verfahren zur Reinigung von Aluminiumspänen, die mit ölartigen Flüssigkeiten und Feststoffen kontaminiert sind, bei dem zunächst die Späne in einem Waschaggregat mit einer wäßrigen Waschflüssigkeit in Kontakt gebracht werden und anschließend die Trennung der Waschflüssigkeit von den Spänen erfolgt, und eine Vorrichtung zur Durchführung des Verfahrens.

Aufgabe ist es, die Reinigung von Aluminiumspänen bei verringertem apparativen Aufwand und effektiver Wiederaufbereitung einer Waschflüssigkeit durchzuführen.

Die erfindungsgemäße Lösung der Aufgabe erfolgt mit einem Verfahren, das dadurch gekennzeichnet ist, daß die wäßrige Waschflüssigkeit in einer Konzentration von 1,5 bis 3 Gew.-% eine Stoffmischung enthält, die aus 5 - 40% Natriumtripolyphosphat, 3 - 10% Natriumgluconat, 30 - 70% Soda, 3 - 8% eines Gemisches aus nichtionischen und anionischen Tensiden, wobei das Konzentrationsverhältnis der nichtionischen zu den anionischen Tensiden 1 zu 2 bis 2 zu 1 beträgt, 0,1 - 2% Entschäumer und 5 - 15 % aus den pH-Wert festlegenden Puffersubstanzen besteht, wobei die Temperatur der Waschflüssigkeit 5 - 60 °C und ihr pH-Wert 8 - 12,5 betragen und daß die Wiederaufbereitung der Waschflüssigkeit nach Abtrennung der Aluminiumspäne einstufig in einem Dreiphasendekanter erfolgt, von dem aus die Waschflüssigkeit wieder dem Waschaggregat zugeführt wird.

## Beschreibung

Die Erfindung betrifft ein Verfahren zur Reinigung von Aluminiumspänen, die mit ölartigen Flüssigkeiten und Feststoffen kontaminiert sind, bei dem zunächst die Späne in einem Waschaggregat mit einer wäßrigen Waschflüssigkeit in Kontakt gebracht werden und anschließend die Trennung der Waschflüssigkeit von den Spänen erfolgt, und eine Vorrichtung zur Durchführung des Verfahrens.

Im aluminiumverarbeitenden Gewerbe und in der Industrie fallen vor allem bei der spanabhebenden Bearbeitung große Mengen von Aluminiumspänen an. Die Aluminiumspäne sind dabei oft durch ölige und fettige Verunreinigungen sowie anhaftende Feststoffe für eine Rückführung in Metallhütten ohne vorherige Reinigung ungeeignet. Für einen Großteil dieser Produktionsrückstände gibt es gegenwärtig kein wirtschaftlich effektives Verfahren zur Reinigung. Ein Umschmelzen oder eine Verhüttung aufgrund des vorhandenen Ölgehaltes ist in der Regel nicht möglich. So ist bei allen Metallhüttenprozessen ein Ölgehalt in den Ausgangsstoffen störend, weil entweder das Öl während des Einschmelzvorgangs zu erheblichen Verzunderungsverlusten führt oder das Öl sich während des Einschmelzprozesses ohne zu verbrennen verflüchtigt und in den nachgeschalteten Reinigungsanlagen erhebliche Probleme hervorrufen kann. Ein nicht unbeträchtlicher Teil dieser Produktionsrückstände muß daher gegen entsprechende Gebühren auf Sondermülldeponien entsorgt werden.

Für die Entfernung von ölartiger Verunreinigung auf Metallspänen sind eine Reihe unterschiedlicher Verfahren bekannt. So erfolgt bei einem Verfahren zum Waschen von gröberen Bohrgutpartikeln, das in der DE 32 13 279 A1 beschrieben ist, die Entfernung ölartiger Verunreinigung mittels organischer Lösungsmittel. Dieses Verfahren ermöglicht zwar eine sehr weitgehende Reinigung der Metallspäne von ölartiger Verunreinigung, es erfordert jedoch gasdichte Anlagen mit einem sehr aufwendigen Explosionsschutz. Hohe Auflagen zum Schutze der Umwelt verteuern dieses Verfahren. Ein weiteres Verfahren zur thermischen Entfernung von ölartiger Verunreinigung ist für oxydationsempfindliche Metalle wie Aluminum nur bedingt einsetzbar. Hier sind aufwendige Abgasreinigungen erforderlich, so daß nur große Zentralanlagen wirtschaftlich arbeiten können. Andere Reinigungsverfahren verwenden wäßrige Spülmittel, die diverse Waschmitteltensidzusätze, Emulgatoren und andere Hilfsmittel enthalten, um das Öl emulgiert in die wäßrige Phase zu überführen und nach einer Art Festflüssigtrennung die Metallspäne von der Waschlauge und den darin enthaltenen Verunreinigungen zu trennen. Emulgierte Öle lassen sich jedoch erst nach Brechung der Emulsion und Aufrahmen des Öls aus der wäßrigen Phase entfernen, so daß die Wiederaufbereitung des wäßrigen Spülmittels hier problematisch ist.

In der EP 157 805 B1 wird ein Verfahren zum Aufbereiten von veröltem Laufwerk, Walzen, Zunder und dergleichen Materialien beschrieben. Hierbei wird das verölte Material in eine Waschtrommel eingebracht und im Gegenstrom mit einer Waschlauge gewaschen. Die Waschlauge soll einen pH-Wert von 10 - 14, insbesondere von 12 - 14 aufweisen. Die Waschtemperatur ist mit 50 °C und höher angegeben. Die Waschlauge ist phosphat- und carbonatfrei. Die Einstellung des pH-Wertes erfolgt mit kieselsaurem Kalium oder Natriumsilicat und Natronlauge. Die Reinigung der Waschlauge zum Zwecke der Rückgewinnung erfolgt zweistufig. Hinter der Waschtrommel wird die Waschlauge hinter einen Dekanter geführt und ein Teil der feinen Schwebstoffe von der Lauge getrennt. Anschließend erfolgt eine weitere Abtrennung der ölartigen Verunreinigung in einem Separator. Nach Verlassen des Separators wird die Waschlauge wieder der Waschtrommel zugeführt. Zusätzlich enthält die alkalische Waschlauge nichtionogene Tenside in nicht genau angegebener Konzentration.

Dieses Verfahren weist verschiedene Nachteile auf. So führt der relativ hohe pH-Wert der Waschlauge, der insbesondere im Bereich zwischen pH 12 und 14 liegen soll, zu einem starkem Abtrag von metallischem Aluminium von den Aluminiumspänen. Das Inlösunggehen des Aluminiums ist verbunden mit dem Entstehen einer große Menge von Wasserstoff. Die Wasserstoffbildung führt zur Entstehung von Schaum, und weiterhin besteht die Gefahr der Knallgasbildung. Die Zugabe von Natronlauge bzw. Ätznatron zur Waschlauge zum Zwecke der pH-Wert-Einstellung erfolgt mehr empirisch als aufgrund analytisch exakt ermittelter Werte, so daß eine optimale Einstellung des pH-Wertes in dem angegebenen Bereich kaum möglich erscheint. Der starke Abtrag von Aluminium, der zur Bildung von Aluminiumhydroxid führt, belastet die Waschlauge mit schwer abzutrennenden gallertartigen Verunreinigungen. Die nachteiligerweise zweistufig durchgeführte Wiederaufbereitung der Waschlauge erfordert einen hohen apparativen Aufwand und eine aufwendige Kontrolle des Wiederaufbereitungsprozesses. Die Waschlauge gemäß EP 157 805 enthält nur nichtionogene Tenside. Erfahrungen zeigen, daß man nur durch Verwendung nichtionogener Tenside keine optimalen Ergebnisse erreichen kann. Die Temperatur der Waschlauge soll 50 °C und höher sein. Der hohe Wärmebedarf belastet das Reinigungsverfahren ungünstig und führt zusätzlich zu Korrosionsproblemen an der Anlage. Hinzu kommt, daß die relativ hohe Temperatur der Waschlauge das Inlösunggehen des Aluminiums verstärkt.

In der DE 27 35 878 A1 wird ein Verfahren zur Entfernung von Schmierflüssigkeitsrückständen von Metallspänen mittels Tensidlösungen, die die Rückstände emulgieren und eines Fluidstromes, der durch die Metallspäne hindurchströmt und die emulgierten Rückstände aus den Metallspänen entfernt, beschrieben. Zur Emulgierung der an den Metallspänen anhaftenden Schmierflüssigkeitsrückstände werden vorzugsweise wäßrige Lösungen nichtionogener Lösungen verwendet. Es sind jedoch auch Lösungen anionenaktiver Tenside allein oder in Kombination mit nichtionogenen Tensiden sowie kationenaktiver Tenside allein oder in Kombination mit nichtionogenen Tensiden gemäß dem angegebenen Verfahren geeignet. Die Verwendung der genannten Tenside oder Tensidkombinationen führt, wie in der Schrift ausgeführt, zu Emulsionen, deren Ölphase mechanisch von der wäßrigen Phase abgetrennt wird. Erfahrungsgemäß ist jedoch das Abtrennen der Ölphase einer Emulsion oft mit großen Problemen verbunden. Man kann nicht immer davon ausgehen, daß die dispergierten Ölteilchen an die Oberfläche der wäßrigen Phase aufsteigen und sich dort sammeln. Der Auftrieb der Ölteilchen hängt sehr von der Größe der Öltröpfchen ab. Bei entsprechenden Tensidkombinationen können die Öltröpfchen so fein zerteilt sein, daß der Auftrieb innerhalb des wäßrigen Systems gering ist und sogleich entstehen Probleme bei der Abtrennung der Ölphase und Rückgewinnung der Waschlauge. Hinzu kommt, daß eine quantitative Entfernung des Öls ein Brechen der Emulsion und ein Aufrahmen des Öls erforderlich macht. Das scheint bei dem angegebenen Verfahren nicht vorgesehen zu sein, so daß die Wiederaufbereitung der wäßrigen Phase nachteiligerweise kaum möglich ist.

Der Erfindung liegt nun die Aufgabe zugrunde, ein Reinigungsverfahren für Aluminiumspäne und eine Vorrichtung zur Durchführung des Verfahrens der eingangs genannten Art anzubieten, die zu einem verringerten apparativen Aufwand und zur effektiven Wiederaufbereitung einer Waschflüssigkeit führen, wobei zusätzlich eine umweltfreundliche und energiesparende Fahrweise erreicht werden soll.

Die erfindungsgemäße Lösung der Aufgabe erfolgt mit einem Verfahren, das dadurch gekennzeichnet ist, daß die wäßrige Waschflüssigkeit in einer Konzentration von 1,5 bis 3 Gew.-% eine Stoffmischung enthält, die aus 5 - 40% Natriumtripolyphosphat, 3 - 10% Natriumgluconat, 30 - 70% Soda, 3 - 8% eines Gemisches aus nichtionischen und anionischen Tensiden, wobei das Konzentrationsverhältnis der nichtionischen zu den anionischen Tensiden 1 zu 2 bis 2 zu 1 beträgt, 0,1 - 2% Entschäumer und 5 - 15 % aus den pH-Wert festlegenden Puffersubstanzen besteht, wobei die Temperatur der Waschflüssigkeit 5 - 60 °C und ihr pH-Wert 8 - 12,5 betragen, und daß die Wiederaufbereitung der Waschflüssigkeit nach Abtrennung der Aluminiumspäne einstufig in einem Dreiphasendekanter erfolgt, von dem aus die Waschflüssigkeit wieder dem Waschaggregat zugeführt wird.

Im Anwendungsfalle erreicht man mit der Erfindung wesentliche Vorteile. Der Einsatz der erfindungsgemäßen Waschlauge erlaubt es, schnell und sicher Waschaktivitätsverluste zu ermitteln. Die Waschaktivitätsverluste korrelieren mit dem pH-Wert und dem Aluminiumgehalt der Lauge. Ein Absinken des pH-Wertes führt zu einem geringeren Aluminiumgehalt. Ein geringerer Aluminiumgehalt wiederum bedeutet, daß die Oberflächenreinigung der Späne nicht optimal erfolgt. Das Ansteigen des pH-Wertes führt zu einem höheren Aluminiumgehalt. Die dadurch verstärkte Bildung von Aluminiumhydroxid behindert wiederum die Abtrennung der wäßrigen Phase und damit die Wiedergewinnung der Waschflüssigkeit. Der Ausgleich der Waschaktivitätsverluste erfolgt erfindungsgemäß durch Zusatz frischer Waschlauge. Die Anwesenheit von Natriumtripolyphosphat begünstigt die Dispergierung von auf der Oberfläche der Späne haftenden Feststoffen. Die erfindungsgemäß angegebene Zusammensetzung der Tensidkombination führt zur Aufrahmung des Öls auf der Oberfläche der Waschlauge. Dadurch entstehen keine Probleme bei der Abtrennung der Ölphase, da eine Emulgierung des Öls in der wäßrigen Phase nicht oder nur unwesentlich stattgefunden hat. Der milde Abtrag von Aluminium wird in erster Linie begünstigt durch die Anwesenheit von Soda. Die geringe Alkalität der Soda verhindert ein zu starkes Ansteigen des pH-Wertes. Die Soda liefert gleichzeitig die notwendige Alkalität für das Wirken der Puffersubstanzen.

Ein ganz wesentlicher Vorteil der Erfindung ist, daß durch den Einsatz der Waschflüssigkeit, wie sie oben definiert ist, eine bedeutende Verringerung des Trennaufwandes der dispergierten bzw. emulgierten oder abgetragenen Verunreinigungen von den Aluminiumoberflächen möglich ist. So ist die sonst übliche mehrstufige Reinigung der Waschflüssigkeit durch Anwendung der erfindungsgemäßen Zusammensetzung der Waschflüssigkeit in einem einstufigen Prozeß unter Verwendung eines Dreiphasendekanters möglich. Das führt zu einer bedeutenden Rationalisierung des Gesamtverfahrens.

Die Durchführung des erfindungsgemäßen Verfahrens bei relativ niedrigen Temperaturen der Waschflüssigkeit bedeutet Energieeinsparung und ist damit auch als technologischer Fortschritt einzustufen.

Die erfindungsgemäße Vorrichtung zur Reinigung von Aluminiumspänen mittels einer Waschflüssigkeit besteht aus einem Waschaggregat, einem Grobabscheider, einer Zentrifuge zur Trennung der Späne von der Waschflüssigkeit mit einem sich daran anschließenden Spänetrockner, einem Wärmetauscher zur Erwärmung der Waschflüssigkeit auf Waschtemperatur, einem Misch-Trennbehälter zur Aufnahme der wiederaufbereiteten und ggf. zuzusetzender frischer Waschflüssigkeit, einem Dreiphasendekanter zur Abtrennung der Waschflüssigkeit von den ölartigen und festen Verunreinigungen und einem Leitungssystem für den Waschflüssigkeitsumlauf.

Der Vorteil der erfindungsgemäßen Vorrichtung liegt in dem Bereich der Wiederaufbereitung der Waschflüssigkeit. Aufgrund der Art der Abtrennung und Dispergierung der Verunreinigung von den Aluminiumspänen ist es möglich, den Prozeß der Wiederaufbereitung einstufig durchzuführen, das heißt, durch Verwendung eines Dreiphasendekanters ist die Aufbereitung der Waschflüssigkeit möglich, ohne daß weitere Trennvorrichtungen eingeschaltet werden müssen.

Vorteilhafte Ausgestaltungen des erfindungsgemäßen Verfahrens sind in den Unteransprüchen 2 bis 10 genannt.

Die Weiterbildung des Anspruches 2, daß die Waschflüssigkeit eine Temperatur von 25 - 45 °C und einen pH-Wert von 9 - 11 aufweist, erlaubt eine optimale energiersparende Verfahrensdurchführung bei relativ geringem Aluminiumgehalt, so daß die Wiederaufbereitung der Waschflüssigkeit im Dreiphasendekanter durch übermäßigen Anfall von Aluminiumhydroxid nicht behindert wird.

Die Ausgestaltung des Anspruches 3, daß die nichtionischen Tenside Alkylpolyalkylenglykolether sind, und die Ausgestaltung des Anspruches 4, daß die anionischen Tenside Alkali-Isooctylsulfate und/oder Alkali-Amylsulfate sind, die in Kombination eingesetzt werden, führt zu einer sehr guten Reinigungswirkung der Späneoberfläche, ohne daß dabei die abgetragene Ölphase emulgiert wird. Das Öl sammelt sich an der Oberfläche der Waschflüssigkeit und wird im Dreiphasendekanter abgetrennt. Der Anteil an emulgierten Öltröpfchen ist sehr gering.

Die Weiterbildung des Anspruches 5, daß als Entschäumer eine Mischung aus Fettsäureester und höheren Kohlenwasserstoffen mit carbonsauren Salzen verwendet wird, führt zu einer gebremsten Schaumentwicklung in dem System. Schaumbildung kann auftreten im Bereich des Waschaggregats und durch Wasserstofffreisetzung aufgrund der Einwirkung von Waschflüssigkeit mit höherem pH-Wert auf das Aluminium.

Die Weiterbildung der Erfindung nach Anspruch 6, daß als Puffersubstanz Borax zugesetzt wird, erlaubt es in Verbindung mit der zugesetzten Soda eine stabile Pufferung aufzubauen, die eine relativ hohe Pufferkapazität aufweist. Ein weiterer Vorteil der Verwendung von Borax als Puffersubstanz liegt in der Tatsache begründet, daß Borax eine gewisse emulgierende bzw. dispergierende Wirkung aufweist. Diese Wirkung tritt insbesondere bei der Ablösung der Verunreinigung von der Späneoberfläche auf.

Die erfindungsgemäße Ausgestaltung des Anspruchs 7, daß ein Waschflüssigkeitsverlust und analytisch ermittelte Waschaktivitätsverluste durch frische Waschflüssigkeit ausgeglichen werden, führt zu einer Optimierung des Zusatzes von Chemikalien zur Waschflüssigkeit. Die analytische Bestimmung des Aluminiums und die Bestimmung des pH-Wertes, deren Werte mit der Waschaktivität korrelieren, sind praktisch zu jedem Zeitpunkt durchführbar. PH-Wertveränderungen werden durch Zusatz der Waschflüssigkeit ausgeglichen, so daß ein Ansteigen des pH-Wertes über die durch das Verfahren vorgeschriebenen Werte nicht möglich ist. Ein verstärkter Aluminiumgehalt, der mit der Höhe des pH-Wertes in Zusammenhang steht, wird dadurch ebenfalls verhindert. Diese analytische Überwachung der Zusammensetzung der Waschflüssigkeit ist für das optimale Funktionieren der Wiederaufbereitung der Waschflüssigkeit im Dreiphasendekanter unbedingt notwendig und auch vorteilhafterweise leicht durchzuführen.

Gemäß der Weiterbildungen der Ansprüche 8 bis 10, daß der Waschprozeß sowohl in einem Schwingbettwäscher als auch in einem Trommelwäscher durchgeführt werden kann, und daß der Waschprozeß im Gegenstromprinzip abläuft, zeigt, daß das Verfahren universell anwendbar ist. Im Prinzip können auch andere hier nicht gesondert genannte Waschaggregate eingesetzt werden. Entscheidend dabei ist, daß ein intensiver Kontakt der zu reinigenden Aluminiumspäne mit der Waschflüssigkeit erreicht wird.

Die Erfindung wird, im folgenden unter Bezugnahme auf die Zeichnung näher erläutert. Es zeigt
Fig. 1 ein Verfahrensschaubild.

Ein Schwingbettwäscher 1 und ein zweiter Schwingbettwäscher 2 werden über eine Spänezuführung 16 mit verölten Spänen versorgt.

Eingesetzt werden sogenannte Marktspäne mit ca. 5 % Ölgehalt. Nach einer Kontaktzeit in den Schwingbettwäschern 1 und 2 von ca. 20 Minuten werden die zu behandelnden Späne in eine Zentrifuge 3 überführt. In der Zentrifuge 3, die mit einer Umdrehungsgeschwindigkeit von 750 Umdrehungen pro Minute arbeitet, erfolgt die Trennung von Waschflüssigkeit und Spänen. Die Späne werden von der Zentrifuge 3 kommend in einen Trockner 4 überführt. Die gereinigten und getrockneten Späne werden dann über die Späneabführung 15 einer weiteren Verwendung zugeführt. Die in der Zentrifuge 3 abgetrennte Waschflüssigkeit wird über eine Waschflüssigkeitsabführung einem Dreiphasendekanter 8, der hier als Vollmantelschneckenzentrifuge ausgebildet ist, zugeführt. Die aus den Schwingbettwäschern 1 und 2 abfließende Waschflüssigkeit wird über zwei Entwässerungsrinnen 5 und 6 einem Feststoffabscheider 7 zugeführt. Hier erfolgt die Grobabscheidung von feststoffartigen Verunreinigungen. Vom Feststoffabscheider 7 wird die verschmutzte Waschlauge direkt dem als Vollmantelschneckenzentrifuge ausgebildeten Dreiphasendekanter 8 zugeführt. Im Dreiphasendekanter 8 erfolgt die Aufbereitung der Waschflüssigkeit. Über die Ölabführung 13 wird die abgeschiedene Ölphase abgeführt. Über eine Schlammabführung 14 erfolgt die Wegführung der schlammartigen unlöslichen Bestandteile der Waschflüssigkeit. Die wiederaufbereitete Waschflüssigkeit wird über eine Abführung 19 einem Misch-Trennbehälter 11 zugeführt. Vom Misch-Trennbehälter 11 ausgehend wird die wiederaufbereitete Waschflüssigkeit Wärmetauschern 9 und 10 zugeführt. In den beiden Wärmetauschern 9 und 10 wird die Waschflüssigkeit auf eine Temperatur von 45 °C gebracht. Die auf 45 °C erwärmte Waschflüssigkeit wird nach dem Verlassen der Wärmetauscher 9 und 10 den beiden Schwingbettwäschern 1 und 2 zugeführt, in denen sie wieder mit verölten Spänen in Kontakt tritt. In einem Ansetzbehälter 12 wird entsprechend den Erfordernissen der Verfahrensdurchführung frische Waschflüssigkeit hergestellt und in Abhängigkeit vom Waschflüssigkeitsverlust dem Misch-Trennbehälter 11 zugeführt. In bestimmmten zeitlichen Abständen, die vom Verschmutzungsgrad der Waschflüssigkeit abhängen, wird ein Teil der Waschflüssigkeit über einen Abwasseranschluß 17 abgeführt. Die entsprechende Verlustmenge wird über den Ansatzbehälter 12 und Zuführung zum Misch-Trennbehälter 11 ausgeglichen. Die in den beiden Schwingbettwäschern 1 und 2 eingesetzte Waschflüssigkeit zur Reinigung von Marktspänen mit einem Ölgehalt von ca. 5 % enthält zu 2,2 % eine Stoffmischung die aus 25 % Natriumtripolyphosphat, aus 8 % Borax, aus 10 % Natriumgluconat, aus 48 % Soda, aus einem Gesamttensidgehalt von 8 %, wobei das Verhältnis zwischen nichtionischem Tensid und anionischem Tensid 2 zu 1 beträgt. Als nichtionisches Tensid wird ein Alkylpolyalkylenglykolether und als anionisches Tensid ein Gemisch aus Natriumisooctylsulfat und Natriumamylsulfat verwendet und das aus 1 % eines Entschäumers besteht, der sich aus einer Mischung aus Fettsäureestern und höheren Kohlenwasserstoffen mit karbonsauren Salzen zusammensetzt. Die Waschflüssigkeit dieser Zusammensetzung besitzt einen pH-Wert von 10,8. Die Analyse der Waschflüssigkeit an der Abführung 19 des Dreiphasendekanters 8 ergab einen Aluminiumgehalt von 0,22 g/l und einen Restölgehalt von 1,0 %. Eine Verringerung des pH-Wertes auf 10,5 durch eine Verringerung der Sodazugabe von 49,5 % auf 30 % verringerte den Aluminiumgehalt auf 0,15 g/l bei gleichbleibendem Restölgehalt von 1 %. Neben der Abhängigkeit von der Zusammensetzung der Waschflüssigkeit hängt die Restölmenge auch von der Intensität des Kontaktierens zwischen Waschflüssigkeit und Spänen ab.

### Bezugszeichenliste

- 1: Schwingbettwäscher
- 2: zweiter Schwingbettwäscher
- 3: Zentrifuge
- 4: Spänetrockner
- 5: Entwässerungsrinne
- 6: zweite Entwässerungsrinne
- 7: Feststoffabscheider
- 8: Dreiphasendekanter
- 9: Wärmetauscher
- 10: zweiter Wärmetauscher
- 11: Misch-Trennbehälter
- 12: Ansetzbehälter
- 13: Ölabführung
- 14: Schlammabführung
- 15: Späneabführung
- 16: Spänezuführung
- 17: Abwasseranschluß
- 18: Waschflüssigkeitsabführung
- 19: Abführung

## Patentansprüche

1. Verfahren zur Reinigung von Aluminiumspänen, die mit ölartigen Flüssigkeiten und Feststoffen kontaminiert sind, bei dem zunächst die Späne in einem Waschaggregat mit einer wäßrigen Waschflüssigkeit in Kontakt gebracht werden und anschließend die Trennung der Waschflüssigkeit von den Spänen erfolgt, wobei die Waschflüssigkeit nach Wiederaufbereitung in das Waschaggregat zurückgeführt wird,
dadurch gekennzeichnet,
daß die wäßrige Waschflüssigkeit in einer Konzentration von 1,5 bis 3 Gew.-% eine Stoffmischung enthält, die aus
- 5 - 40 % Natriumtripolyphosphat
- 3 - 10 % Natriumgluconat
- 30 - 70 % Soda
- 3 - 8 % eines Gemisches aus nichtionischen und anionischen Tensiden, wobei das Konzentrationsverhältnis der nichtionischen zu den anionischen Tensiden 1 zu 2 bis 2 zu 1 beträgt,
- 0,1 - 2 % Entschäumer
und
- 5 - 15 % aus den pH-Wert festlegenden Puffersubstanzen besteht, wobei die Temperatur der Waschflüssigkeit 5 - 60 °C und ihr pH-Wert 8 - 12,5 betragen, und daß die Wiederaufbereitung der Waschflüssigkeit nach Abtrennung der Aluminiumspäne einstufig in einem Dreiphasendekanter erfolgt, von dem aus die Waschflüssigkeit wieder dem Waschaggregat zugeführt wird.

2. Verfahren nach Anspruch 1,
dadurch gekennzeichnet,
daß die Waschflüssigkeit eine Temperatur von 25 bis 45 °C und einen pH-Wert von 9 bis 11 aufweist.

3. Verfahren nach Anspruch 1 oder 2,
dadurch gekennzeichnet,
daß die nichtionischen Tenside Alkylpolyalkylenglykolether sind.

4. Verfahren nach einem der Ansprüche 1 bis 3,
dadurch gekennzeichnet,
daß die anionischen Tenside Alkali-Isooctylsulfate und/oder Alkali-Amylsulfate sind.

5. Verfahren nach einem der Ansprüche 1 bis 4,
dadurch gekennzeichnet,
daß als Entschäumer eine Mischung aus Fettsäureester und höheren Kohlenwasserstoffen mit carbonsauren Salzen verwendet wird.

6. Verfahren nach einem der Ansprüche 1 bis 5,
dadurch gekennzeichnet,
daß als Puffersubstanz Borax zugesetzt wird.

7. Verfahren nach einem der Ansprüche 1 bis 6,
dadurch gekennzeichnet,
daß ein Waschflüssigkeitsverlust und analytisch ermittelte Waschaktivitätsverluste durch frische Waschflüssigkeit ausgeglichen werden.

8. Verfahren nach einem der Ansprüche 1 bis 7,
dadurch gekennzeichnet,
daß der Waschprozeß in einem Schwingbettwäscher durchgeführt wird.

9. Verfahren nach einem der Ansprüche 1 bis 7,
dadurch gekennzeichnet,
daß der Waschprozeß in einem Trommelwäscher durchgeführt wird.

10. Verfahren nach einem der Ansprüche 1 bis 9,
dadurch gekennzeichnet,
daß der Waschprozeß im Gegenstromprinzip durchgeführt wird.

11. Vorrichtung zur Reinigung von Aluminiumspänen mittels einer Waschflüssigkeit bestehend aus
- einem Waschaggregat (1, 2)
- einem Feststoffabscheider (7)
- einer Zentrifuge (3) zur Trennung der Späne von der Waschflüssigkeit mit einem sich daran anschließenden Spänetrockner (4),
- einem Wärmetauscher (9, 10) zur Erwärmung der Waschflüssigkeit auf Waschtemperatur
- einem Misch-Trennbehälter (11) zur Aufnahme der wiederaufbereiteten und ggf. zuzusetzenden frischen Waschflüssigkeit
- einem Dreiphasendekanter (8) zur Abtrennung der Waschflüssigkeit von den ölartigen und festen Verunreinigungen
und einem Leitungssystem für den Waschflüssigkeitsumlauf.

12. Vorrichtung nach Anspruch 11,
dadurch gekennzeichnet,
daß das Waschaggregat (1, 2) als Trommelwäscher ausgebildet ist.

13. Vorrichtung nach Anspruch 11,
dadurch gekennzeichnet,
daß das Waschaggregat (1, 2) als Schwingbettwäscher ausgebildet ist.

14. Vorrichtung nach einem der Ansprüche 11 oder 13,
dadurch gekennzeichnet,
daß der Schwingbettwäscher eine Späne fördernde Schwingplatte aufweist, die in Förderrichtung gesehen eine horizontale, dann eine ansteigende und dann wieder eine horizontale Ausbildung, die siebartig ausgeführt ist, besitzt.

15. Vorrichtung nach einem der Ansprüche 11 bis 14,
dadurch gekennzeichnet,
daß der Dreiphasendekanter (8) als Vollmantelschneckenzentrifuge ausgebildet ist.
